# EUROPÄISCHE PATENTSCHRIFT

(11) **EP 0 524 710 B1**
(45) Veröffentlichungstag und Bekanntmachung des Hinweises auf die Patenterteilung: **29.01.1997**
(21) Anmeldenummer: 92250179.6
(22) Anmeldetag: 09.07.1992
(51) Int. Cl.: A47G 21/00, B22F 5/00

(54) **Besteckteile aus Metall**
Metallic cutlery
Ustensile de table en métal

(30) Priorität: 23.07.1991 DE 4124393
(43) Veröffentlichungstag der Anmeldung: 27.01.1993
(73) Patentinhaber: WMF WÜRTTEMBERGISCHE METALLWARENFABRIK AG, 73304 Geislingen (DE)
(72) Erfinder: Wend, Eike Fritz, Dr.-Ing., W-7320 Göppingen (DE); Fehse, Hans-Friedrich, Dr. Chem., W-7342 Bad Ditzenbach (DE); Ritter, Rolf, Dipl.-Ing. (FH), W-7340 Geislingen/Steige (DE)
(74) Vertreter: Meys, Hildegard, Dr.rer.nat.

(56) Entgegenhaltungen:
- EP-A- 0 074 040
- EP-A- 0 520 465
- CH-A- 148 057
- CH-A- 216 263
- DE-A- 2 512 750
- FR-A- 764 140
- FR-A- 1 426 656
- US-A- 4 425 711
- DATABASE WPI Section Ch, Week 8309, Derwent Publications Ltd., London, GB; Class L02, AN 83-20878K & JP-A-58 009 878 (TORAY IND INC)
- DATABASE WPI Section Ch, Week 7314, Derwent Publications Ltd., London, GB; Class M11, AN 73-19299U & JP-B-48 009 925 (SUMITOMO ELECTRIC INDS LT)
- DATABASE WPI Section Ch, Week 8326, Derwent Publications Ltd., London, GB; Class L02, AN 83-62145K & JP-A-58 083 914 (TORAY IND INC)

## Beschreibung

Die Erfindung betrifft einteilige Besteckteile aus Metall, insbesondere Tafelbestecke, wie Messer, Gabel, Löffel.

Die bisher bekannt gewordenen und auf dem Markt befindlichen hochwertigen Besteckteile aus Stahl oder aus Neusilber, insbesondere aus rostfreiem Chrom-Nickel-Stahl oder Neusilber, müssen durch aufwendige Fertigungsverfahren hergestellt werden. Die Fertigungsverfahren zur Herstellung von Besteckteilen aus Neusilber, die eine Versilberung erhalten, und für Besteckteile aus Chrom-Nickel-Stahl sind in etwa gleich.

Gabel- und Löffel-Besteckteile werden aus Stahlblechen einstückig ausgeschnitten. Diese Vorschnitte, Brandeln genannt, müssen entgratet und richtgewalzt werden. Die Brandeln zur Herstellung von Löffel-Besteckteilen müssen im Bereich der später zu formenden Laffe auf eine geringere Materialdicke heruntergewalzt werden. Anschließend müssen Gabel- und Löffelbrandeln auf das dem Modell entsprechende Maß formbeschnitten werden. Wasch- und Glühoperationen schließen sich an, bevor dann durch den Prägearbeitsgang die Besteckteile ihre Form und ihr Dekor erhalten.

Durch den Prägevorgang entsteht ein unvermeidlicher Grat an den "Hohen Kante" der Besteckteile. Dieser Grat muß abgeschliffen werden, erst dann können die Schleif- und Polierarbeitsgänge zum Einebnen der Oberfläche und zum Erzeugen des Glanzes auf der Oberfläche erfolgen. Ein Waschvorgang schließt dann die Arbeitsgänge für die Herstellung von Besteckteilen aus Chrom-Nickelstahl ab. Bei versilberten Tafelbestecken schließt sich die Versilberung an.

Allein diese Aufzählung zeigt schon, wie aufwendig die Herstellung ist. Die Probleme bei den einzelnen Arbeitsgängen verhindern bei der Besteckherstellung weitgehend eine Mechanisierung, weshalb hochwertige Bestecke in der Herstellung relativ teuer sind. Durch die vielen Arbeitsgänge ergibt sich auch eine lange Durchlaufzeit in der Fertigung.
Um bei Messerbesteckteilen diese in gleicher Weise dekorieren zu können, wie die dazugehörenden Löffel und Gabeln, müssen diese mehrteilig gefertigt werden. Das Messerheft wird aus zwei Halbschalen zusammengeschweißt, die vorher aus einem Blechstreifen umgeformt wurden. In dem hohlen Messerheft-Teil wird die Klinge befestigt, vorzugsweise durch Schweißen oder Einzementieren. Bei dieser Art Messer ist das Heft aus einem gut oberflächenbearbeitbaren Chrom-Nickel-Stahl hergestellt. Die Klinge besteht aber aus einem gehärteten, elastischen, rostfreien Stahl.

Um dieses aufwendige Herstellverfahren zu umgehen, ist die Herstellung von Monoblockmessern bekannt. Bei diesem Herstellverfahren wird aus einem härtbaren Chrom-Nickel-Stahl durch Walzen und/oder Schmieden ein einstückiges Messer hergestellt.

Die unterschiedlichen Anforderungen, z.B. hinsichtlich mechanischer Festigkeit und Kratzfestigkeit für das Heft und andererseits die Schneidfähigkeit und Elastizität für das Klingenblatt, lassen sich bei der Verwendung einer einzigen Blechqualität aber nicht optimal erfüllen.

Durch den Schmiede-Arbeitsgang lassen sich nicht die gleichen oder ähnlichen Dekore wie durch einen Präge-Arbeitsgang erreichen. Auch ist der Schmiedearbeitsgang sehr aufwendig, besonders weil die Oberfläche anschließend aufwendig poliert werden muß. Feine Dekore lassen sich hierbei nicht verwirklichen. Diese beim Schmieden eingebracht, würden beim Schleifarbeitsgang wieder abgeschliffen werden. Monoblockmesser können deshalb nur mit ganz einfachen Dekoren versehen werden. Die dazu passenden Löffel und Gabeln können, davon abgeleitet, auch nur einfache Dekore erhalten.

Bei der Herstellung von Messern, Gabeln und Löffeln ist man daher von dem Fertigungsverfahren her bei der Auswahl von Formen und Dekoren sehr eingeschränkt.

Die üblichen Besteckteile zum Aufnehmen und Transportieren von Speisen vom Teller zum Mund haben sich in den letzten Hunderten von Jahren kaum geändert. Dies hängt damit zusammen, daß die Fertigungsverfahren es nicht zuließen, andere Formen kostengünstig herzustellen.

Es besteht aber tatsächlich das Bedürfnis, Besteckteile so auszubilden, daß die Speisen leichter aus dem Teller aufgenommen und sicherer dem Mund zugeführt werden können. Außerdem besteht das Bedürfnis, die Laffe besser als bisher dem Mund anzupassen und die Stiele der Besteckteile so auszuformen, daß sie besser in der Hand liegen.
Darüber hinaus besteht der Wunsch, Bestecke mit reichhaltigen Dekoren und ausgeprägten Gestaltungsformen in industrieller Fertigung herstellen zu können.

Es ist aus JP-A-2057604 die Herstellung von Sinterkörpern mit ausgezeichneten Korrosionseigenschaften aus rostfreiem Stahl durch Spritzgießen von mit temporärem organischen Bindemittel verkneteten Metallpulvergemischen und nachfolgendes Entfernen des Bindemittels aus dem Grünling und Versintern des Grünlings bekannt.

Die Anmelderin hat gefunden, daß es möglich ist, sich dieser bekannten pulvermetallurgischer Arbeitsweise zu bedienen, um einteiliges Tafelbesteck herzustellen, das über seine Längsausdehnung aus mindestens zwei unterschiedlichen Legierungszusammensetzungen besteht, deren eine eine höhere Härte hat.

Die Aufgabe der Erfindung besteht darin, nach für Bestecke neuer, vergleichsweise einfacher und wirtschaftlicher Fertigungsweise geschaffene Besteckteile zur Verfügung zu stellen, die neben der üblichen einfachen Gestaltung praktisch uneingeschränkte Formenvielfalt und gestalterische Möglichkeiten erlauben.

Der Gegenstand der Erfindung ist im Kennzeichen des Anspruchs charakterisiert. Die Unteransprüche 2 bis 11 weisen zweckmäßige Ausgestaltungen aus.

Die erfindungsgemäßen Besteckteile sind vergleichsweise weniger technisch aufwendig in der Herstellung, extrem formvariabel und erlauben - bei unverändert guten, teils verbesserten Gebrauchseigenschaften - beliebige neue Besteck-Gestaltungen, wie sie für zunehmend internationalisierte Eßgewohnheiten vorteilhaft und zweckmäßig sind. Erfindungsgemäße Besteckteile geben jedwede Möglichkeit für modische Neuerungen und fortschrittliche Gestaltungen.

Für die Fertigung erfindungsgemäßer Besteckteile bedient man sich des für andere Zwecke bekannten pulvermetallurgischen Spritzgießens. Bei diesem bekannten Arbeitsverfahren handelt es sich um das Spritzgießen von mit temporären Bindemitteln angeteigten Metallpulvergemischen und das nachfolgende Entfernen des Bindemittels aus dem Formkörper und Sintern des Formkörpers. Mit dieser sogenannten MIM-Methode (metal injection moulding) lassen sich erfindungsgemäße Besteckteile auch mit komplizierter Formgebung, beispielsweise spezielle dekorative Gestaltung der Besteckgriffe oder besonders "exotische" Besteck-Formen herstellen.

Die Ausgangsmaterialien für erfindungsgemäße Besteckteile sind im Handel erhältlich. Metallpulver verschiedener Zusammensetzung werden in unterschiedlichen Teilchengrößen und -formen, insbesondere in kugeliger und spratziger Teilchenform mit relativ kleiner Teilchengröße auf dem Markt angeboten. Insbesondere sind solche Metallpulver bis zu 60 µm für erfindungsgemäße Besteckteile gut brauchbar. Metallpulver bis zu 20 µm sind speziell für die Fertigung erfindungsgemäßer Besteckteile zu empfehlen. Die spezielle Zusammensetzung des Ausgangs-Metallpulvers für die Herstellung erfindungsgemäßer Besteckteile richtet sich nach den speziell gewünschten Eigenschaften für die fertigen Besteckteile. Anders als mit konventionellem Blechmaterial ist es mit Metallpulvergemischen als Ausgangsmaterial möglich, schmelzmetallurgisch nicht zu erzeugende Legierungen zu erzielen und damit für die vorgesehenen Verwendungszwecke angepaßte Werkstoffeigenschaften der erfindungsgemäßen Besteckteile zu erreichen.

Die Besteckteil-Eigenschaften lassen sich für erfindungsgemäße Besteckteile durch Zusammensetzung der für die Fertigung eingesetzten Metallpulvergemische in vergleichsweise weiten Bereichen gezielt beeinflussen. Die Metallzusammensetzung ist nicht mehr auf Legierungsphasen beschränkt. Es lassen sich weitgehend variable chemische Zusammensetzungen pulvermetallurgisch bilden, und es läßt sich durch Gestalt und Größe und Mischungsverhältnis unterschiedlich geformter Pulverpartikel Einfluß auf die Eigenschaften im fertigen Besteckteil bei dessen Herstellung gewinnen.
Es können erfindungsgemäße einstückige Besteckteile über ihre Längsausdehnung zwei und mehr unterschiedliche Legierungszusammensetzungen aufweisen. Vorteilhaft sind insbesondere erfindungsgemäße einstückige Messer-Besteckteile, deren Klingenteil eine im Vergleich mit deren Schaftteil höhere Härte aufweisen.

Es können auch je nach Zusammensetzung der Metallpulver-Ausgangsgemische und je speziell gewählten Herstellungsbedingungen erfindungsgemäße Besteckteile eine teilweise gewünschte Porosität haben und dekorative Beschichtung, mindestens teilweise, z.B. am Griffteil, besitzen. Erfindungsgemäße Besteckteile können an jeder beliebigen Stelle der Besteckteil-Oberfläche blechtechnisch mit industriellen Fertigungsmethoden nicht herstellbare plastische Funktions- und/oder Dekorelemente aufweisen. Und sie können in an sich bekannter Weise oberflächenbehandelt, beispielsweise durch Lackieren oder Emaillieren mit Dektor versehen sein.
Man kann die Oberflächen erfindungsgemäßer Besteckteile vorteilhaft partiell gemäß dem in der DE-PS 12 98 384 der Anmelderin beschriebenen Verfahren dekorieren. Man kann in an sich bekannter Weise versilbern.

Erfindungsgemäße Besteckteile benötigen bei ihrer Fertigung einen geringen Materialeinsatz, weil im Gegensatz zur blechtechnischen Fertigung praktisch kein Abfall im Zuge der Bearbeitung anfällt.

### Beispiel

Für die Herstellung eines Löffels wurde ein Metallpulvergemisch der folgenden Zusammensetzung und Korngrößenverteilung verwendet:
- 18 Teile Ferrochrom: Korngröße 10 - 30 µm
6% Cr, 0,2% C, 0,05% Si, Rest Fe
- 9 Teile Carbonyl-Nickel: Korngröße 0,5 - 10 µm
- 73 Teile Carbonyl-Eisen: Korngröße 0,5 - 10 µm.

In einer Kugelmühle wurden 2,5 Vol.-% Polyethylenoxid als Dispersionshilfsmittel und 50 Vol.-% Xylol als Suspensionsmittel in das Pulver eingearbeitet. Es wurde eine gut angeteigte, zähflüssige Pulvermetallmasse erhalten. Als Bindemittel wurde Polyethylen in Granularform eingesetzt. Es wurde eine Tandem-Extruderanlage benutzt, wie sie zur Herstellung von Schaumbahnen bekannt ist und z.B. in der Fachzeitschrift "Plastverarbeitet" 32, 1981, Nr. 8, Seite 948, beschrieben ist. Der Homogenisierextruder der Tandemanlage war mit zwei im Abstand von 20 D (Schneckendurchmesser) angeordneten Einspeiseöffnungen ausgebildet. In die erste Einspeiseöffnung wurde kontinuierlich Bindemittelgranulat eingespeist, das in der Schnecke aufgeschmolzen wurde. In die zweite Einspeiseöffnung wurde kontinuierlich Pulvermetallsuspension eingespeist und in die Bindemittelschmelze eingemischt. Der Aufschmelz- und Homogenisiervorgang wird durch die Drehzahl der Schnecke gesteuert. Die Mischlänge, d.h. die Schneckenlänge des Homogenisierextruders, gerechnet ab Pulvermetallmasse-Einspeiseöffnung, betrug 12 D.
Danach gelange die homogenisierte Pulver-Bindemittel-Schmelze in den Kühlextruder, der eine Entgasungsvorrichtung aufwies, über die das in der Schmelze vorhandene Lösungsmittel entfernt wurde. Im Schneckenkopf wurde die von Lösungsmittel befreite Formmasse komprimiert und durch die Düse in eine Löffelform extrudiert. Aus dem entformten Löffelkörper (Grünling), der aus 63 Vol-% Pulvermetall und 37 Vol-% Bindemittel bestand und praktisch porenfrei war, wurde anschließend das Bindemittel ausgeheizt. Dazu wurde der Grünling in einem Durchlaufofen mit einer Aufheizrate von 15°C/Min. auf eine Temperatur von 350°C aufgeheizt und 5 Stunden auf dieser Temperatur gehalten. Die entstehenden Abbauprodukte (im wesentlichen Wasser, CO₂ und geringe Mengen an Crackprodukten) wurden durch Diffusion kontinuierlich aus dem Ofenraum entfernt.
Danach wurde der bindemittelfreie Löffelkörper in einem Sinterofen 10 Stunden lang unter einem Druck von 0,01 mb bei 1260°C gesintert und anschließend auf Zimmertemperatur langsam abgekühlt.
Der so gewonnene Löffel konnte mit konventioneller mechanischer Nachbearbeitung fertiggestellt werden und hatte ein hervorragendes Aussehen und sehr gute Gebrauchseigenschaften.

In der beigefügten Zeichnung sind erfindungsgemäße Besteckteile beispielsweise veranschaulicht. Es zeigen:
- Fig. 1: eine Draufsicht auf eine Ausführungsform eines Löffel-Besteckteils,
- Fig. 2: eine Seitenansicht des Löffel-Besteckteils der Fig. 1,
- Fig. 3: einen Schnitt nach I-I der Fig. 1,
- Fig. 4: einen Schnitt nach II-II der Fig. 1,
- Fig. 5: eine Draufsicht auf eine andere Ausführungsform eines Löffel-Besteckteils,
- Fig. 6: eine Draufsicht auf eine weitere Ausführungsform eines Löffel-Besteckteils,
- Fig. 7: im Querschnitt eine Laffe-Gestaltung eines Löffel-Besteckteils,
- Fig. 8: im Längsschnitt eine andere Laffe-Gestaltung eines Löffel-Besteckteils,
- Fig. 9: im Querschnitt eine weitere Laffe-Gestaltung eines Löffel-Besteckteils, und
- Fig. 10: im Längsschnitt eine Laffe-Stiel-Gestaltung an einem Löffel-Besteckteil.

In den Figuren 1 bis 4 ist ein erfindungsgemäßer, aus Laffe 2 und Stiel 3 einstückig aus Sintermetall bestehender Löffel 1 aus rostfreiem Stahl illustriert. Der Löffel ist pulvermetallurgisch hergestellt. Die Laffe 2 ist - wie aus den Fig. 1 und 2 ersichtlich - unsymmetrisch zur Längs- und Querachse ausgebildet. Die Umrißkante 4 der Laffe 2 bildet eine Kurve, die Sprünge aufweist. Diese Kurve besteht aus insgesamt drei Einzalkurven, die nicht kontinuierlich aneinander grenzen. Die Laffe 2 weist auf ihrer Vorderseite Vertiefungen 5 auf.
Wie aus Fig. 3 ersichtlich, ist die eine Vertiefung 5a in ihren Abmessungen größer als die andere Vertiefung 5b. Außerdem ist, wie deutlich in Fig. 3 erkennbar, die Dickenverteilung der Laffe diskontinuierlich. Bei der Vertiefung 5b ist die Laffe in der Nähe der Umrißkante 4 dicker als in dem zur Laffenmitte laufenden Vertiefungsteil, und bei der Vertiefung 5a ist die Materialdicke an der Umrißkante 4 schwächer ausgebildet als in der Mitte der Laffe. Die Laffe 2 weist, wie Fig. 1 zeigt, weiterhin auf ihrer Vorderseite eine Gravur 6 auf, die zur dekorativen Gestaltung dient,aber gleichzeitig auch zur Kennzeichnung der unterschiedlichen Vertiefungen 5 der Laffe 2 beiträgt.
Die unterschiedliche Dicken-Gestaltung der Laffe verbessert die Gebrauchseigenschaften des Löffels. Durch die unterschiedlichen, gegeneinander abgegrenzten Vertiefungen 5a und 5b ist es möglich, Speisen auf diesem Löffel zu separieren, so daß im Löffel aufgenommene Speisen getrennt von den Lippen abgestreift werden können, z.B. etwa Flüssigkeiten und Feststoffe.

Im Bereich des Übergangs von Laffe 2 zu Stiel 3 ist ein dreiflügliger Durchbruch 7 in dem Löffel 1 vorgesehen. Dieser Durchbruch dient dekorativen Zwecken. Er kann jedoch auch dazu benutzt werden, in der bestimmten Handhabungslage des Löffels Flüssigkeit von der Laffe 2 ablaufen zu lassen. Diesem Durchbruch 7 schließt sich harmonisch einerseits die Gravur 8 an, andererseits die geschwungenen Linien des Stielhalses 9. Der Stiel 3 bietet eine Rundumansicht. Er ist allseitig mit ineinander übergehenden strukturierten Elementen ausgebildet. Vom Stielhals 9 aus verläuft der Stiel 3 in einem sich verjüngenden Profil 10 bis zum Griffteil 11. Das Profil 10 weist, wie in Fig. 4 veranschaulicht, in seiner Schnittfläche eine Form auf, die unregelmäßig durch verschiedene Kurven und Hinterschnitte gebildet ist. Uber die Länge des Profils andert sich sowohl der Querschnitt als auch die Form des Profils 10. Etwa in der Mitte des Stieles 3 verdickt sich dieser in mehreren Sprüngen zum Griffteil 11. Das Griffteil 11 vergrößert sich in seinem Querschnitt diskontinuierlich bis zu dem Stielende 13. Das Profil 12 des Griffteils 11 ergibt sich bis zum Stielende 13 hin durch einen zur Stiellängsachse unter einem Winkel verlaufenden Schnitt abgeschrägt. Im Griffteil 11 sind, wie in Fig. 2 veranschaulicht, ovale Durchbrüche 14 vorgesehen.

Der in Fig. 5 dargestellte Löffel 15 besteht einstückig aus Laffe 16 und Stiel 17 und materialgemäß aus Sintermetall aus rostfreiem Stahl. Er wurde pulvermetallurgisch hergestellt. Die Laffe 16 ist einseitig mit einer geraden Kante 18 ausgebildet. Mit einem derartigen erfindungsgemäßen Löffel lassen sich Speisen, besonders Flüssigkeiten, vorteilhaft aus einem Teller aufnehmen. Die Materialverteilung im Querschnitt der Laffe 16 ist diskontinuierlich. Die Laffenstärke ist an der geraden Kante 18 dünner als an der ihr gegenüberliegenden Seite. Mit dieser Art der Materialverteilung ist der Löffel auch geeignet, Speisen leichter teilen zu können.

In Fig. 6 ist ein erfindungsgemäß einstückig aus rostfreiem Sinterstahl bestehendes Löffel-Besteckteil 19 aus Laffe 20 und Stiel 21 in konisch verlaufender Laffenform mit Abrundungen an der Laffenspitze 22 dargestellt. Bei dieser Laffe 20 sind beidseits etwa gerade verlaufende Seitenkanten 23a und 23b vorhanden, die den gleichen Gebrauchseffekt bewirken, wie zuvor im Zusammenhang mit der Gestaltung gemäß Figur 5 beschrieben.

Weitere neuartige gestalterische Laffen-Formen, die bei herkömmlichen Löffel-Besteckteilen industriell nicht herstellbar waren, sind in den Figuren 7 bis 10 dargestellt.

Die in den Figuren 7, 8 und 9 gezeigten Laffen 24, 26 und 29 weisen ein vorteilhaft dünnes Laffenmaterial auf, wodurch wünschenswert sehr leichte Besteckteile geschaffen sind. Die erforderliche Gebrauchsstabilität wird gemäß den Ausführungsformen der Figuren 7 und 8 durch Randverstärkungen 25 und 27 sichergestellt, so daß die so ausgebildeten erfindungsgemäßen Besteckteile trotz der dünnen Materialstärke der Laffe infolge des verdickten und verrundeten Laffenrandes im Gebrauch stabil sind. Bei der Ausführungsform der Figur 8 ist die Laffe 26 an einer Seite seitlich hochgezogen ausgebildet. Der Laffenrand 28 verläuft nicht in einer Ebene, was sich ebenfalls vorteilhaft auf die Gebrauchseigenschaften auswirkt. Die in Figur 9 dargestellte leichtgewichtige Laffe 29 aus sehr dünnem Material hat einen unverstärkten, jedoch abgewinkelt geformten Laffenrand 30, der die erforderliche Gebrauchsstabilität sichert und bei der Handhabung und Benutzung nicht unangenehm ist.

In Figur 10 ist eine einstückig aus Laffe 31 und Stiel 33 bestehende Löffel-Form eines erfindungsgemäßen Besteckteils aus Sintermetall gezeigt, wobei der Stiel 33 bereits am seitlichen Laffenrand 32 beginnt und/oder die Laffe in ihrem dem Stiel zugewandten Teil 34 an Dicke zunimmt und kontinuierlich in einen verdickten Stielhals übergeht. Durch diese Maßnahme wird die Biegefestigkeit des Besteckteils an der kritischen Stelle des Stielhalses heraufgesetzt, eine besonders gebrauchsstabile Ausführungsform.

Die in der Zeichnung für Löffel-Besteckteile illustrierten Gestaltungsmerkmale lassen sich selbstverständlich mit erfindunsgemäßen Gabel- und Messer-Besteckteilen vergleichbar verwirklichen.

Ebenso ist es möglich und materialmäßig sowie herstellungsmäßig vorteilhaft, Besteckteile, wie Löffel, Gabel oder Messer in herkömmlicher Gestaltung, aber einstückig erfindungsgemäß aus Sintermetall bestehend vorzusehen.

Erfindungsgemäße Besteckteile, die pulvermetallurgisch hergestellt sind, können durch einen Polierarbeitsgang abschließend so bearbeitet sein, daß sie gleiche Oberflächenbeschaffenheit aufweisen wie ein bisher übliches Besteckteil, welches durch Umformen aus Blechmaterial hergestellt und poliert wurde.

## Patentansprüche

1. Durch Spritzgießen von mit temporärem organischem Bindemittel verkneteten Metallpulvergemischen und nachfolgendem Entfernen des Bindemittels aus dem Grünling und Versintern des Grünlings hergestelltes Erzeugnis aus Stahl, dadurch gekennzeichnet, daß es sich um ein einteiliges Tafelbesteckteil (1) handelt, das über seine Längsausdehnung aus mindestens zwei unterschiedlichen Legierungszusammensetzungen besteht, deren eine eine höhere Härte aufweist.

2. Besteckteil (1) nach Anspruch 1, dadurch gekennzeichnet, daß eine der Legierungszusammensetzungen härtbar ist.

3. Besteckteil (1) nach Anspruch 1, dadurch gekennzeichnet, daß an jeder beliebigen Stelle der Besteckteil-Oberfläche plastische Funktions- (5a, 5b) und/oder Dekorelemente (6, 7, 8) vorhanden sind.

4. Besteckteil (1) nach einem der Ansprüche 1 bis 3, dadurch gekennzeichnet, daß es in an sich bekannter Weise mindestens teilweise oberflächenbehandelt und/oder dekoriert ist.

5. Besteckteil (1) nach Anspruch 4, dadurch gekennzeichnet, daß es mindestens teilweise emailliert ist.

6. Löffelbesteckteil (15) nach einem der Ansprüche 1 bis 5, dadurch gekennzeichnet, daß die Laffe (16) einseitig eine gerade Kante (18) aufweist.

7. Löffelbesteckteil (19) nach einem der Ansprüche 1 bis 5, dadurch gekennzeichnet, daß es eine konisch verlaufende Laffenform (20) mit Abrundungen an der Laffenspitze (22) und beidseits teilweise gerade verlaufende Seitenkanten (23a und 23b) aufweist.

8. Löffelbesteckteil (1) nach einem der Ansprüche 1 bis 7, dadurch gekennzeichnet, daß der Laffenrand eine Verstärkung (25, 27) aufweist.

9. Löffelbesteckteil (1) nach einem der Ansprüche 1 bis 8 dadurch gekennzeichnet, daß der Laffenrand (28), zumindest auf einer Seite der Laffe (26), einen hochgezogenen, kurvenförmigen Verlauf aufweist.

10. Löffel- (1) und Gabelbesteckteil nach einem der Ansprüche 1 bis 9, dadurch gekennzeichnet, daß die Dicke der Laffe (31) kontinuierlich in einen verdickten Stielhals (33) übergeht.

11. Löffel- (15) und Gabelbesteckteil nach einem der Ansprüche 1 bis 10, dadurch gekennzeichnet, daß die Dicke der Laffe (16), im Querschnitt gesehen, unsymmetrisch ist, von der einen Seite zur anderen Seite hin abnimmt.

## Claims

1. Article of steel produced by injection-moulding of metallic powder mixtures, kneaded With a temporary organic bincer, and subsequent removal of the binder from the green part and sintering the green part, characterized in that said article means a one-piece eating utensil (1) consisting over its longitudinal extend of at least two differing alloy compositions with one of said alloy compositions exhibiting a higher hardness.

2. Eating utensil (1) according to claim 1 wherein one of the alloy compositions is hardenable.

3. Eating utensil (1) according to claim 1, charaterized in that the utensil surface, at any desired location, is provided with plastic fuctional elements (5a, 5b) and/or with decorative design elements (6, 7, 8).

4. Eating utensil (1) according to any of claims 1 through 3, which is conventially surface-treated and/or decorated, at least partially.

5. Eating utensil (1) according to claim 4, which is at least partially enameled.

6. Spoon eating utensil (15) according to any of claims 1 through 5, characterized in that the bowl (16) is designed on one side with a straight edge (18).

7. Spoon eating utensil (19) according to any of claims 1 through 5, charaterized in that said spoon has a conically extending bowl (20) with rounded portions on the bowl tip (22), and has on both sides partially linearly extending lateral edges (23a and 23b).

8. Spoon eating utensil (1) according to any of claims 1 through 7, charaterized in that the bowl rim is designed with a reinforcement (25, 27).

9. Spoon eating utensil (1) according to any of claims 1 through 8, charaterized in that the bowl rim (28) is fashioned, at least on one side of the bowl (26), to be drawn upward laterally curved.

10. Spoon-(1) and fork eating utensil according to any of claims 1 through 9, charaterized in that the bowl (31) continuously increases in thickness passing over into a thickened handle neck (33).

11. Spoon-(15) and fork eating utensil according to any of claims 1 through 10, charaterized in that the thickness of the bowl (16), as seen in cross section, is asymmetrical, decreasing from one side towards an opposite side of the bowl.

## Revendications

1. Produit en acier fabriqué à l'aide d'un moulage par injection de mélanges de poudres métalliques malaxés avec un liant organique temporaire, puis d'une élimination ultérieure du liant hors de l'ébauche et d'un frittage de l'ébauche, caractérisé en ce qu'il s'agit d'un couvert de table en une seule pièce (1) qui est constitué, sur son étendue longitudinale, par au moins deux compositions d'alliages différentes dont l'une présente une dureté plus élevée.

2. Couvert (1) selon la revendication 1, caractérisé en ce qu'une des compositions d'alliage peut être durcie.

3. Couvert (1) selon la revendication 1, caractérisé en ce que, à n'importe quel endroit de la surface du couvert, sont présents des éléments (5a, 5b) ayant une fonction de ductilité et/ou des éléments de décoration (6, 7, 8).

4. Couvert (1) selon l'une quelconque des revendications 1 à 3, caractérisé en ce qu'il a été soumis d'une manière connue en soi au moins partiellement à un traitement superficiel et/ou à une décoration.

5. Couvert (1) selon la revendication 4, caractérisé en ce qu'il a été émaillé, au moins partiellement.

6. Cuillère (15) selon l'une quelconque des revendications 1 à 5, caractérisée en ce que la partie creuse (16) présente, d'un côté, une arête rectiligne (18).

7. Cuillère (19) selon l'une quelconque des revendications 1 à 5, caractérisée en ce qu'elle présente une partie creuse (20) s'étendant en forme conique avec des arrondis à l'extrémité de la partie creuse (22) et, des deux côtés, des arêtes latérales (23a et 23b) s'étendant partiellement de manière rectiligne.

8. Cuillère (1) selon l'une quelconque des revendications 1 à 7, caractérisée en ce que l'arête de la partie creuse présente un renforcement (25, 27).

9. Cuillère (1) selon l'une quelconque des revendications 1 à 8, caractérisée en ce que l'arête (28) de la partie creuse, au moins sur un côté de la partie creuse (26), présente une allure courbe relevée.

10. Cuillère (1) et fourchette selon l'une quelconque des revendications 1 à 9, caractérisées en ce que l'épaisseur de la partie creuse (31) se confond en continu en une tête de manche épaissie (33).

11. Cuillère (15) et fourchette selon l'une quelconque des revendications 1 à 10, caractérisée en ce que l'épaisseur de la partie creuse (16), vue en coupe transversale, est asymétrique et diminue d'un côté à l'autre.
